# EUROPÄISCHE PATENTANMELDUNG

(11) **EP 2 878 661 A1**
(43) Veröffentlichungstag der Anmeldung: **03.06.2015**
(21) Anmeldenummer: 14198677.8
(22) Anmeldetag: 22.06.2007
(51) Int. Cl.: C10M 169/04, C10N 10/02, C10N 10/04, C10N 20/06, C10N 30/08, C10N 40/24, C10N 50/08

(54) **Graphitfreier Hochtemperatur-Schmierstoff**

(30) Priorität: 28.06.2006 DE 102006030113
(62) Teilanmeldung aus: 07765571.0
(71) Anmelder: Chemische Fabrik Budenheim KG, 55257 Budenheim (DE)
(72) Erfinder: Bugner, Steffen, 55257 Budenheim (DE); Giskow, Ralf, 55120 Mainz (DE); Schneider, Bernd, 65205 Wiesbaden (DE)
(74) Vertreter: WSL Patentanwälte Partnerschaft mbB

(57) **Zusammenfassung**

Die vorliegende Erfindung betrifft Hochtemperatur-Schmierstoff für die Heißverarbeitung von Metallen, bestehend aus einem Gemisch von feinpulverigen Materialien. Um einen Hochtemperatur-Schmierstoff mit gutem Riesel- und Fließverhalten zur Zunderauflösung auf erhitzten Metalloberflächen bereitzustellen, der in Pulverform aufgebracht eine gute Belegung der Metalloberfläche erlaubt und auch nach längerer Lagerung unter Produktionsbedingungen noch gute Riesel- und Fließeigenschaften ohne starke Verklumpung aufweist und der die Verwendung von Graphit vermeidet, wird erfindungsgemäß vorgeschlagen, dass das Gemisch wenigstens die folgenden Bestandteile enthält:
(a) 0,5 bis 10 Gew.- % Hydroxylapatit [Ca₅(PO₄)₃OH], Tricalciumphosphat [Ca₃(PO₄)₂] oder ein Gemisch davon,
(b) 0,1 bis 15 Gew.-% einer Fettsäure oder eines Fettsäuresalzes,
(c) 5 bis 30 Gew.-% Borsäure, Borsäuresalz (Borat) und/oder ein Borsäuresalz (Borat) enthaltendes Mineral,
(d) 60 bis 85 Gew.-% Polyphosphate und/oder Pyrophosphate und/oder Metaphosphate von Natrium oder Kalium,

und die Bestandteile des Gemischs eine mittlere Korngröße von ≤ 150 µm aufweisen und der Schmierstoff keinen Zusatz von Graphit enthält.

## Beschreibung

Die vorliegende Erfindung betrifft einen Hochtemperatur-Schmierstoff für die Heißverarbeitung von Metallen.

### Hintergrund der Erfindung

Beim Warmverformen von Metallen, insbesondere von Stahl, in einem Temperaturbereich von 700-1300°C kommt es an der erhitzten Metalloberfläche an der Umgebungsluft zur Zunderbildung. Bei Warmwalzverfahren von Stahl zur Herstellung von nahtlosen Rohren wird ein Vollmaterial durchstoßen und ein Hohlblock gebildet, der anschließend in nachfolgenden Walzschritten elongiert wird. Hier ist die Gefahr von Zunderbildung auf der erhitzten Metalloberfläche des Hohlblocks während der Überführung zu dem Elongierprozeß besonders hoch. Bei den nachfolgenden Walzschritten kann dieser Zunderanfall zu Innenfehlern des nahtlosen Rohres führen. Aus diesem Grund wird der anfallende Zunder beispielsweise mit Druckluft oder Inertgas ausgeblasen. Zusätzlich werden unterschiedlichste Substanzen in Pulverform als Schmier- oder Beizmittel auf die Innenoberfläche der Hohlblöcke aufgebracht. Beispiele für solche Schmier- oder Beizmittel enthalten Graphit, Bornitrid, Molybdänsulfid, Silikate oder Erdalkaliphosphate sowie Mischungen davon.

Viele Schmiermittel für die Heißverformung von Metallen enthalten Graphit aufgrund seiner guten Schmiereigenschaften. Allerdings hat Graphit erhebliche Nachteile, wie z. B. die Aufnahme von Graphitkohlenstoff in die bearbeitete Metalloberfläche, wodurch die Zusammensetzung und die Eigenschaften der Metalloberfläche verändert werden können. Darüber hinaus ist Graphit aus arbeitshygienischen Gründen unerwünscht, da das Graphitpulver leicht in die Umgebungsatmosphäre zerstäubt wird und für in der Nähe arbeitende Personen eine Gesundheitsgefährdung durch Einatmen des Graphitpulvers darstellt.

Weiterhin besitzen viele bekannte Schmiermittel aufgrund ihrer physikalischen Eigenschaften und Korngrößen kein gutes Riesel- bzw. Fließverhalten. Ein grobes Material mit hohen Korngrößen führt häufig zu einer unzureichenden und ungleichmäßigen Belegung der Metalloberfläche und damit zu einer schlechten Zunderreduzierung. Bekannte feinkörnige Materialien mit kleinen Korngrößen, beispielsweise unter 50 µm, neigen häufig zu Verklumpung, insbesondere bei Lagerung, weshalb sie nur schwer als Pulver auf die Metalloberfläche aufgesprüht werden können. Eine feinere Körnung hätte jedoch den Vorteil, dass eine bessere Schichtbildung erreicht werden kann, jedoch wird dieser Vorteil bei bekannten Zusammensetzungen mit feiner Körnung durch die starke Neigung zur Verklumpung wieder zunichte gemacht.

### Aufgabe der Erfindung

Die Aufgabe der vorliegenden Erfindung bestand daher darin, einen Hochtemperatur-Schmierstoff mit gutem Riesel- und Fließverhalten zur Zunderauflösung auf erhitzten Metalloberflächen bereitzustellen, der in Pulverform aufgebracht eine gute Belegung der Metalloberfläche erlaubt und auch nach längerer Lagerung unter Produktionsbedingungen noch gute Riesel- und Fließeigenschaften ohne starke Verklumpung aufweist und der die Verwendung von Graphit vermeidet.

### Beschreibung der Erfindung

Gelöst wird diese Aufgabe erfindungsgemäß durch einen Hochtemperatur-Schmierstoff für die Heißverarbeitung von Metallen, bestehend aus einem Gemisch von feinpulverigen Materialien, wobei das Gemisch wenigstens die folgenden Bestandteile enthält:
Hochtemperatur-Schmierstoff für die Heißverarbeitung von Metallen, bestehend aus einem Gemisch von feinpulverigen Materialien, wobei das Gemisch wenigstens die folgenden Bestandteile enthält:
   (a) 0,5 bis 10 Gew.- % Hydroxylapatit [Ca₅(PO₄)₃OH], Tricalciumphosphat [Ca₃(PO₄)₂] oder ein Gemisch davon,
   (b) 0,5 bis 15 Gew.-% einer Fettsäure oder eines Fettsäuresalzes,
   (c) 5 bis 30 Gew.-% Borsäure, Borsäuresalz (Borat) und/oder ein Borsäuresalz (Borat) enthaltendes Mineral,
   (d) 60 bis 85 Gew.-% Polyphosphate und/oder Pyrophosphate und/oder Metaphosphate von Natrium oder Kalium,
und wobei die Bestandteile des Gemischs eine mittlere Korngröße von ≤ 150 µm aufweisen und der Schmierstoff keinen Zusatz von Graphit enthält.

Es hat sich überraschenderweise gezeigt, dass sich das erfindungsgemäße Gemisch mit den Bestandteile (a), (b), (c) und (d) als Schmierstoff für die Heißverarbeitung von Metallen besonders gut eignet. Es versteht sich, dass der erfindungsgemäße Schmierstoff weitere Bestandteile enthalten kann, soweit diese die gewünschten vorteilhaften Eigenschaften nicht wesentlich nachteilig beeinflussen.

Sekundäre und/oder tertiäre Calciumphosphatverbindungen haben sich überraschenderweise als besonders geeignete Rieselhilfsmittel in einem Hochtemperatur-Schmierstoff der erfindungsgemäßen Art für die Heißverarbeitung von Metallen erwiesen. Monocalciumphosphat ist ungeeignet, da es bei Luftfeuchte zu Verklumpung führt. Erfindungsgemäß wird Hxdroxylapatit [Ca₅(PO₄)₃OH], Tricalciumphosphat [Ca₃(PO₄)₂] oder ein Gemisch davon eingesetzt, wobei Hxdroxylapatit besonders bevorzugt ist.

Das Gemisch des erfindungsgemäßen Hochtemperatur-Schmierstoffs enthält weiterhin eine Fettsäure oder ein Fettsäuresalz in Kombination mit den übrigen Bestandteilen. Es hat sich überraschenderweise gezeigt, dass durch die Verwendung einer Fettsäure oder eines Fettsäuresalzes die Verklumpung des feinkörnigen Pulvers erheblich verringert und die Lagerungsbeständigkeit verbessert werden können. Ohne dass sich die Anmelderin hierdurch an eine Theorie gebunden fühlt, wird angenommen, dass sich die Fettsäure oder das Fettsäuresalz an die Körner eines oder mehrerer weiterer Bestandteile des Gemisches anlagert und auf diese Weise eine Verklumpung der Körner verhindert oder vermindert, Feuchtigkeit von den Körnern abhält und dadurch die Lagerungsbeständigkeit sowie das Riesel- bzw. Fließverhalten des Schmierstoffs verbessert.

In einer bevorzugten Ausführungsform des erfindungsgemäßen Hochtemperatur-Schmierstoffs ist die Fettsäure bzw. das Fettsäuresalz unter gesättigten und ungesättigten Fettsäuren mit 6 bis 26 Kohlenstoffatomen bzw. deren Salzen ausgewählt. Besonders bevorzugt ist die Fettsäure bzw. das Fettsäuresalz unter Kapronsäure, Kaprylsäure, Kaprinsäure, Laurinsäure, Myristinsäure, Palmitinsäure, Margarinsäure, Stearinsäure, Arachinsäure, Behensäure, Lignocerinsäure, Cerotinsäure, Palmitoleinsäure, Ölsäure, Elaidinsäure, Vaccensäure, Icosensäure, Erucasäure, Nervonsäure, Linolsäure, Linolensäure, Arachidonsäure, Timnodonsäure, Clupanodonsäure bzw. deren Salzen, ausgewählt. Ganz besonders bevorzugt ist die Fettsäure bzw. das Fettsäuresalz Stearinsäure bzw. deren Salz, insbesondere Magnesiumstearat. Voraussetzung für die Auswahl ist, dass die Fettsäure bzw. das Fettsäuresalz bei einer Temperatur > 30°C als Feststoff vorliegt.

Der erfindungsgemäße Hochtemperatur-Schmierstoff enthält als weiteren Bestandteil Borsäure, ein Borsäuresalz (Borat) und/oder ein Borsäuresalz (Borat) enthaltendes Mineral. Besonders bevorzugt sind Borsäure [H₃BO₃], Borax [Na₂B₄O₅(OH)₄·8H₂O bzw. Na₂B₄O₇·10H₂O], weitere Natriumborate, wie Na₂B₄O₇·5H₂O, Na₂B₄O₇ (wasserfrei), Natriummetaborat [NaBO₂·H₂O] und Borsäureanhydrid [B₂O₃]. Die erfindungsgemäße Verwendung von Borsäure, einem Borsäuresalz (Borat) und/oder einem ein Borsäuresalz (Borat) enthaltenden Mineral verbessert die gleichmäßige Verteilung des Schmiermittels auf der Metalloberfläche und reduziert die Zunderbildung. Bei den hohen Temperaturen der Metallverarbeitung bildet der Hochtemperatur-Schmierstoff eine Schmelze.

Der erfindungsgemäße Hochtemperatur-Schmierstoff enthält als weiteren Bestandteil kondensierte Natrium- oder Kaliumphosphate oder Gemische davon, nämlich Polyphosphate und/oder Pyrophosphate und/oder Metaphosphate oder Gemische davon. Ganz besonders bevorzugt sind Dinatriumpyrophosphat [Na₂H₂P₂O₇], Trinatriumpyrophosphat [Na₃HP₂O₇], Tetranatriumpyrophosphat [Na₄P₂O₇], Natriumtripolyphosphat [Na₅P₃O₁₀], Natriumtrimetaphosphat [(NaPO₃)₃], Natriumpolyphosphat [(NaPO₃)ₙ], Dikaliumpyrophosphat [K₂H₂P₂O₇], Trikaliumpyrophosphat [K₃HP₂O₇], Tetrakaliumpyrophosphat [K₄P₂O₇], Kaliumtripolyphosphat [K₅P₃O₁₀], Kaliumtrimetaphosphat [(KPO₃)₃] und/oder Kaliumpolyphosphat [(KPO₃)ₙ], am bevorzugtesten Natriumtripolyphosphat [Na₅P₃O₁₀]. Es hat sich gezeigt, dass die Verwendung eines Polyphosphats und/oder eines Pyrophosphats und/oder eines Metaphosphats in dem Gemisch des erfindungsgemäßen Hochtemperatur-Schmierstoffs mit Vorteil unter anderem zur Zunderauflösung beiträgt.

In dem erfindungsgemäßen Hochtemperatur-Schmierstoff weisen die Bestandteile des Gemischs eine mittlere Korngröße von ≤ 150 µm auf. Bevorzugt ist eine mittlere Korngröße der Bestandteile des Gemischs von ≤ 100 µm, besonders bevorzugt von ≤ 50 µm. Durch die geringen mittleren Korngrößen der Bestandteile des erfindungsgemäßen Gemischs wird das Riesel- und Fließverhalten des erfindungsgemäßen Hochtemperatur-Schmierstoffs gegenüber bekannten Schmierstoffen erheblich verbessert, das Aufsprühen auf Oberflächen als Pulver erleichtert und eine bessere und gleichmäßigere Schichtbildung bzw. Belegung auf der Metalloberfläche gewährleistet. Gleichzeitig wird durch die Kombination der erfindungsgemäßen Bestandteile des Gemischs eine Verklumpung verhindert oder vermindert, die bei Schmierstoffen nach dem Stand der Technik mit kleinen Korngrößen regelmäßig aufgetreten ist und zu erheblichen Nachteilen geführt hat.

Es ist weiterhin bevorzugt, wenn die Bestandteile des Gemischs des erfindungsgemäßen Hochtemperatur-Schmierstoffs eine mittlere Korngröße von ≥ 3 µm, vorzugsweise ≥ 10 µm, besonders bevorzugt ≥ 15 µm aufweisen. Es hat sich erwiesen, dass zu geringe mittlere Korngrößen zum einen nur sehr aufwendig und unter verhältnismäßig hohen Kosten herstellbar sind und sie zum anderen auch die Neigung zur Verklumpung wieder erhöhen. Eine mittlere Korngröße im Bereich von 20 bis 50 µm hat sich daher als optimal erwiesen.

Hydroxylapatit [Ca₅(PO₄)₃OH], Tricalciumphosphat [Ca₃(PO₄)₂] oder ein Gemisch davon, d. h. Bestandteil (a), ist in dem erfindungsgemäßen Hochtemperatur-Schmierstoff in einer Menge von 0,5 bis 10 Gew.-%, besonders bevorzugt von 1 bis 5 Gew.-% in dem Gemisch enthalten.

Die Fettsäure bzw. das Fettsäuresalz (b) ist in dem erfindungsgemäßen Hochtemperatur-Schmierstoff in einer Menge von 0,1 bis 15 Gew.-%, vorzugsweise von 1 bis 10 Gew.-%, besonders bevorzugt von 3 bis 7 Gew.-% in dem Gemisch enthalten.

Borsäure, Borsäuresalz (Borat) und/oder ein Borsäuresalz (Borat) enthaltendes Mineral (c) ist in dem erfindungsgemäßen Hochtemperatur-Schmierstoff in einer Menge von 5 bis 30 Gew.-%, vorzugsweise von 10 bis 25 Gew.-%, besonders bevorzugt von 15 bis 20 Gew.-% in dem Gemisch enthalten.

Des Weiteren ist in dem erfindungsgemäßen Hochtemperatur-Schmierstoff Polyphosphat und/oder Pyrophosphat und/oder Metaphosphat (d) in einer Menge von 60 bis 85 Gew.-%, vorzugsweise von 70 bis 85 Gew.-%, besonders bevorzugt von 75 bis 80 Gew.-% in dem Gemisch enthalten.

### Lagerverhalten, Agglomeratbildung und Feuchteaufnahme

Zur Prüfung der Verklumpungsneigung unter Produktionsbedingungen wurden Lagerversuche verschiedener Mischungen unter Produktionsbedingungen durchgeführt. Dafür wurden 150 g Probe im Klimaschrank (Typ 3821/15 der Firma Feutron) bei konstant 30°C und 80% relativer Luftfeuchte für 0 h, 67 h und 96 h gelagert und anschließend ihre Agglomeratbildung (Rieselfähigkeit) in einem Siebtest sowie ihre Feuchteaufnahme anhand der Gewichtszunahme gegenüber der ursprünglichen Einwaage bestimmt.

Erst die Gesamtbeurteilung von kombiniertem Lager- und Rieselverhalten einer jeweiligen Mischung läßt eine Aussage über ihre Qualität und Eignung unter Produktionsbedingungen zu. Die Ergebnisse der Untersuchung verschiedener Mischungen sind in Tabelle 1 gezeigt.

### Korngrößenbestimmung

Die Bestimmung der mittleren Korngröße des Gemischs bzw. der Bestandteile des Gemischs des erfindungsgemäßen Hochtemperatur-Schmierstoffs erfolgt mittels eines Laser-Granulometers Cilas Modell 715/920 der Firma Cilas U.S. Inc. Circa 80 mg Probe werden in 2-Propanol suspendiert und die Messung eine Minute nach Herstellung der Suspension gemäß der Anleitung des Herstellers durchgeführt.

**Tabelle 1**

| **Rieselfähigkeit und Feuchteaufnahme nach unterschiedlicher Lagerdauer unter Produktionsbedingungen** | | | | |
|---|---|---|---|---|
| Proben- Nummer | Zusammensetzung | Lagerdauer unter Produktionsbedingungen; 30°C, 80% rel. Luftfeuchte | Siebrückstand bei Maschen- bzw. Lochweite von 250 µm ¹⁾ (%) von Einwaage | Feuchteaufnahme |
| | (Gew.-%) | | | (%) von Einwaage |
| 1 | 82 % Natriumtripolyphosphat | 0 h | 5 | 0 |
| | 18 % Borsäure (techn. Pulver) | 67 h | 89 | 17 |
| | (Stand der Technik) | 96 h | 87 | 20 |
| 2 | 74 % Natriumtripolyphosphat | 0 h | 2 | 0 |
| | 16 % Borsäure (techn.Pulver) | 67 h | 67 | 11 |
| | 5 % Tricalciumphosphat | 96 h | 57 | 11 |
| | 5 % Magnesiumstearat | | | |
| 3 | 72 % Natriumtripolyphosphat | 0 h | 3 | 0 |
| | 16 % Borsäure (techn. Pulver) | 67 h | 73 | 12 |
| | 10 % Tricalciumphosphat | 96 h | 71 | 10 |
| | 2 % Magnesiumstearat | | | |
| 4 | 72 % Natriumtripolyphosphat | 0 h | 4 | 0 |
| | 16 % Borsäure (techn.Pulver) | 67 h | 59 | 12 |
| | 2 % Tricalciumphosphat | 96 h | 53 | 8 |
| | 10 % Magnesiumstearat | | | |
| 5 | 74 % Natriumtripolyphosphat | 0 h | 16 | 0 |
| | 16 % Borax (techn. Pulver) | 67 h | 14 | 8 |
| | 5 % Tricalciumphosphat | 96 h | 13 | 13 |
| | 5 % Magnesiumstearat | | | |

| | | | | |
|---|---|---|---|---|
| ¹⁾ Siebbedingungen: Probenmenge 2 g + Feuchtaufnahmemenge; Vibrationsamplitude 1 Skalenteil; Vibrationsdauer 70 sek. | | | | |

## Patentansprüche

1. Hochtemperatur-Schmierstoff für die Heißverarbeitung von Metallen, bestehend aus einem Gemisch von feinpulverigen Materialien, wobei das Gemisch wenigstens die folgenden Bestandteile enthält:
(a) 0,5 bis 10 Gew.- % Hydroxylapatit [Ca₅(PO₄)₃OH], Tricalciumphosphat [Ca₃(PO₄)₂] oder ein Gemisch davon,
(b) 0,1 bis 15 Gew.-% einer Fettsäure oder eines Fettsäuresalzes,
(c) 5 bis 30 Gew.-% Borsäure, Borsäuresalz (Borat) und/oder ein Borsäuresalz (Borat) enthaltendes Mineral,
(d) 60 bis 85 Gew.-% Polyphosphate und/oder Pyrophosphate und/oder Metaphosphate von Natrium oder Kalium,
und wobei die Bestandteile des Gemischs eine mittlere Korngröße von ≤ 150 µm aufweisen und der Schmierstoff keinen Zusatz von Graphit enthält.

2. Hochtemperatur-Schmierstoff nach einem der vorangegangenen Ansprüche, **dadurch gekennzeichnet, dass** Bestandteil (c) unter Borsäure [H₃BO₃], Borax [Na₂B₄O₅(OH)₄·8H₂O bzw. Na₂B₄O₇·10H₂O], Natriumboraten, wie Na₂B₄O₇·5H₂O, Na₂B₄O₇ (wasserfrei), Natriummetaborat [NaBO₂·4H₂O] und Borsäureanhydrid [B₂O₃] und Gemischen davon ausgewählt ist.

3. Hochtemperatur-Schmierstoff nach einem der vorangegangenen Ansprüche, **dadurch gekennzeichnet, dass** Bestandteil (d) unter Dinatriumpyrophosphat [Na₂H₂P₂O₇], Trinatriumpyrophosphat [Na₃HP₂O₇], Tetranatriumpyrophosphat [Na₄P₂O₇], Natriumtripolyphosphat [Na₅P₃O₁₀], Natriumtrimetaphosphat [(NaPO₃)₃], Natriumpolyphosphat [(NaPO₃)ₙ], Dikaliumpyrophosphat [K₂H₂P₂O₇], Trikaliumpyrophosphat [K₃HP₂O₇], Tetrakaliumpyrophosphat [K₄P₂O₇], Kaliumtripolyphosphat [K₅P₃O₁₀], Kaliumtrimetaphosphat [(KPO₃)₃], Kaliumpolyphosphat [(KPO₃)ₙ] oder Gemischen davon ausgewählt ist, wobei Bestandteil (d) am bevorzugtesten Natriumtripolyphosphat [Na₅P₃O₁₀] ist.

4. Hochtemperatur-Schmierstoff nach einem der vorangegangenen Ansprüche, **dadurch gekennzeichnet, dass** die Fettsäure bzw. das Fettsäuresalz unter gesättigten und ungesättigten Fettsäuren mit 6 bis 26 Kohlenstoffatomen bzw. deren Salzen, vorzugsweise unter Kapronsäure, Kaprylsäure, Kaprinsäure, Laurinsäure, Myristinsäure, Palmitinsäure, Margarinsäure, Stearinsäure, Arachinsäure, Behensäure, Lignocerinsäure, Cerotinsäure, Palmitoleinsäure, Ölsäure, Elaidinsäure, Vaccensäure, Icosensäure, Erucasäure, Nervonsäure, Linolsäure, Linolensäure, Arachidonsäure, Timnodonsäure, Clupanodonsäure bzw. deren Salzen, ausgewählt ist, vorausgesetzt dass die Fettsäure bzw. das Fettsäuresalz bei einer Temperatur > 30°C als Feststoff vorliegt.

5. Hochtemperatur-Schmierstoff nach einem der vorangegangenen Ansprüche, **dadurch gekennzeichnet, dass** die Fettsäure bzw. das Fettsäuresalz Stearinsäure bzw. deren Salz ist.

6. Hochtemperatur-Schmierstoff nach einem der vorangegangenen Ansprüche, **dadurch gekennzeichnet, dass** Bestandteil (a) in einer Menge von 1 bis 5 Gew.-% in dem Gemisch enthalten ist.

7. Hochtemperatur-Schmierstoff nach einem der vorangegangenen Ansprüche, **dadurch gekennzeichnet, dass** die Fettsäure bzw. das Fettsäuresalz (b) in einer Menge von 1 bis 10 Gew.-%, vorzugsweise von 3 bis 7 Gew.-% in dem Gemisch enthalten ist.

8. Hochtemperatur-Schmierstoff nach einem der vorangegangenen Ansprüche, **dadurch gekennzeichnet, dass** Borsäure, Borsäuresalz (Borat) und/oder ein Borsäuresalz (Borat) enthaltendes Mineral (c) in einer Menge von 10 bis 25 Gew.-%, vorzugsweise von 15 bis 20 Gew.-% in dem Gemisch enthalten ist.

9. Hochtemperatur-Schmierstoff nach einem der vorangegangenen Ansprüche, **dadurch gekennzeichnet, dass** Polyphosphat und/oder Pyrophosphat und/oder Metaphosphat (d) in einer Menge von 70 bis 85 Gew.-%, vorzugsweise von 75 bis 80 Gew.-% in dem Gemisch enthalten ist.

10. Hochtemperatur-Schmierstoff nach einem der vorangegangenen Ansprüche, **dadurch gekennzeichnet, dass** die Bestandteile des Gemischs eine mittlere Korngröße von ≤ 100 µm, vorzugsweise ≤ 50 µm ausweisen.

11. Hochtemperatur-Schmierstoff nach einem der vorangegangenen Ansprüche, **dadurch gekennzeichnet, dass** die Bestandteile des Gemischs eine mittlere Korngröße von ≥ 3 µm, vorzugsweise ≥ 10 µm, besonders bevorzugt ≥ 15 µm aufweisen.
